# FASCICULE DE BREVET EUROPEEN

(11) **EP 0 275 228 B1**
(45) Date de publication et mention de la délivrance du brevet: **16.12.1992**
(21) Numéro de dépôt: 88420010.6
(22) Date de dépôt: 13.01.1988
(51) Int. Cl.: H05B 6/22, B22D 23/06

(54) **Dispositif de fusion et coulée continue de métaux, son procédé de mise en oeuvre et son utilisation**
Verfahren und Anlage zum Schmelzen und Stranggiessen von Metallen
Process and device for melting and continuously casting metals

(30) Priorité: 15.01.1987 FR 8700814
(43) Date de publication de la demande: 20.07.1988
(73) Titulaire: CEZUS Compagnie Européenne du Zirconium, F-92400 Courbevoie (FR)
(72) Inventeur: Garnier, Marcel, F-38410 Uriage (FR); Driole, Jean, F-38000 Grenoble (FR); Gagnoud, Annie, F-38000 Grenoble (FR); Paillère, Patrick, F-73400 Ugine (FR); Alhéritière, Edouard, F-73400 Ugine (FR)
(74) Mandataire: Séraphin, Léon

(56) Documents cités:
- FR-A- 2 303 774
- FR-A- 2 497 050
- GB-A- 1 221 909
- US-A- 3 775 091

## Description

L'invention concerne un procédé et un dispositif vertical de fusion et coulée continue de métaux, du type appelé à creuset froid à chauffage par induction.

Le creuset froid a une paroi conductrice, souvent de cuivre, constituée de plusieurs secteurs longitudinaux, en nombre allant de 4 à plus de 20, juxtaposés, isolés électriquement les uns des autres, et parcourus par une circulation interne de fluide réfrigérant.

Cette paroi est ainsi maintenue à une température beaucoup plus basse que celle de la masse fondue.

Le creuset est entouré, sur une partie de sa hauteur, par un inducteur hélicoïdal coaxial refroidi, parcouru par un courant alternatif à moyenne ou haute fréquence. La division en secteurs de la paroi du creuset permet au champ magnétique alternatif de l'inducteur d'induire dans la masse métallique à traiter des courants qui la chauffent et la brassent lorsqu'elle est fondue.

Dans une première catégorie d'appareils de coulée continue à creuset foid, le métal fondu est évacué au fur et à mesure par un orifice, situé en général au fond du creuset. L'appareil sert alors exclusivement au chauffage, la solidification ayant lieu dans une lingotière séparée. La contamination du métal par la paroi peut être évitée par la formation d'une pellicule de laitier solidifié au contact de la paroi, qui constitue une gaine autour du métal liquide.

Une autre solution est le confinement électromagnétique à l'aide d'un champ magnétique alternatif qui développe des forces faisant décoller de la paroi la surface latérale de la masse fondue. Ces deux méthodes sont évoquées dans le brevet FR-A-2497050 (=US-A-4432093).

Dans une deuxième catégorie d'appareils de coulée continue à creuset froid, le métal est évacué au fur et à mesure à l'état solide, par tirage vers le bas.

L'appareil assure alors le chauffage (fusion) de la charge, son refroidissement (solidification) et son extraction. C'est le cas du brevet US-A-3775091.
Ce brevet décrit un procédé de fusion et de coulée de métaux, dans lequel on alimente en continu en métal solide sous forme divisée un creuset ayant une paroi comprenant des secteurs longitudinaux isolés électriquement les uns des autres, on fond par induction ledit métal au moyen d'un inducteur à spires hélicoïdales entourant le creuset, on confine électromagnétiquement le métal ainsi fondu, on le refroidit en faisant circuler un fluide réfrigérant dans ladite paroi du creuset, et on extrait ledit métal à l'état solidifié en le tirant vers le bas à une vitesse correspondant à ladite alimentation.
Le métal n'est jamais au contact du creuset cylindrique vertical, car d'une part il est soumis à des forces de confinement électromagnétiques, d'autre part une couche de laitier solidifié est interposée entre le métal (liquide ou solide) et la paroi sur toute la hauteur de l'appareil. Il y a ici plusieurs inconvénients : d'une part, la grande longueur de contact entre la masse solide et la paroi exige une grande force de traction, et des précautions pour éviter l'arrachement de matière sur la paroi du creuset ; d'aute part, il faut écroûter la couche de laitier qui adhère au lingot avant de transformer celui-ci. Enfin, le laitier est délicat à manipuler, constitue un risque de pollution du métal et de corrosion du creuset, impose des opérations supplémentaires de nettoyage de four, car il se vaporise quand on travaille sous vide, et empêche l'obtention de forme de lingot autre que cylindrique circulaire.

On connaît par ailleurs par FR-A-2303774 un dispositif de fusion et de coulée continue de matériaux cristallins à base d'oxydes réfractaires de métaux, ce dispositif comportant un creuset froid conducteur à axe vertical dont la paroi est constituée sur au moins une partie de sa hauteur par des secteurs longitudinaux isolés électriquement les uns des autres et parcourus par un fluide de refroidissement, un inducteur à spires hélicoïdales entourant le creuset sur une partie de sa hauteur et alimenté en courant alternatif à moyenne ou haute fréquence servant à la fois au chauffage et au confinement du métal, et un système de tirage du lingot vers le bas.
Son creuset a sur toute sa hauteur des génératrices s'écartant vers le bas de façon à obtenir l'extraction continue du matériau cristallin à partir d'un lit de fusioni, dont la partie non fondue ou garnissage est en contact avec les parois refroidies et protège le matériau de tout contact avec ces parois. Il n'est pas décrit de moyen de contrôler la forme en section droite du matériau extrait.

L'invention, qui se rapporte à un procédé et un dispositif correspondant de la 2ème catégorie ci-dessus, permet de remédier aux inconvénients signalés au sujet de US-A-3775091 et d'obtenir un lingot de bonne qualité vis-à-vis d'une transformation ultérieure.

L'invention a pour premier objet un procédé de fusion et coulée de métaux dans lequel, selon US-A-3775091, on alimente en continu en métal solide sous forme divisée un creuset ayant une paroi comprenant des secteurs longitudinaux isolés électriquement les uns des autres, on fond par induction ledit métal au moyen d'un inducteur à spires hélicoïdales entourant le creuset, on confine électromagnétiquement le métal ainsi fondu, on le refroidit en faisant circuler un fluide réfrigérant dans ladite paroi du creuset, et on extrait ledit métal à l'état solidifié en le tirant vers le bas à une vitesse correspondant à ladite alimentation.

Selon l'invention, on divise ladite paroi du creuset en une zone supérieure sectorisée à génératrices verticales et en une zone sectorisée à génératrices s'écartant vers le bas située en position inférieure et raccordée à ladite zone supérieure, on place ledit inducteur de sorte que sa spire la plus basse soit au niveau du raccordement desdites zones supérieures et inférieures, et on confine électromagnétiquement ledit métal fondu de manière que ce métal soit en contact avec ladite paroi du creuset, en l'absence de laitier, seulement sur une hauteur limitée ne dépassant pas 1 cm au-dessus dudit raccordement, facilitant l'extraction du métal solidifié et améliorant sont état de surface.

Des particularités de ce procédé apparaîtront dans la suite de la description.

L'invention a aussi pour objet un dispositif de fusion et de coulée, utilisable pour la mise en oeuvre du procédé précédent, comportant selon FR-A-2303774 un creuset froid conducteur à axe vertical dont la paroi est constituée sur au moins une partie de sa hauteur par des secteurs longitudinaux isolés électriquement les uns des autres et parcourus par un fluide de refroidissement, un inducteur à spires hélicoïdales entourant le creuset sur une partie de sa hauteur et alimenté en courant alternatif à moyenne ou haute fréquence servant à la fois au chauffage et au confinement du métal, un système de tirage du lingot vers le bas, ledit creuset comportant une zone inférieure sectorisée à génératrices s'écartant vers le bas.

Ce dispositif est caractérisé en ce que, étant destiné à la fusion et coulée continue de métaux, son dit creuset comporte une zone supérieure sectorisée à génératrices verticales, en ce que cette zone supérieure se raccorde à ladite zone inférieure sectorisée, et en ce que la spire la plus basse dudit inducteur est au niveau du raccordement desdites zones, ledit dispositif permettant ainsi de fondre et couler sans laitier et d'éviter les arrachements de métal sur ladite paroi du creuset.

Cette structure permet, moyennant le régalge électrique de l'inducteur, d'obtenir le confinement électromagnétique de la masse liquide à l'écart de la paroi, sauf dans une portion de hauteur très faible, de préférence ne dépassant pas 1 cm, au niveau du raccordement des 2 zones du creuset, où l'on fait solidifier la paroi latérale ou peau du métal au contact de la paroi froide du creuset.
Au-dessous de ce niveau, l'épaisseur du métal solidifié augmente jusqu'à intéresser toute la section du lingot.
Du fait du changement de section du creuset en passant de la zone supérieure à la zone inférieure, le métal solide ne touche la paroi que sur la faible hauteur indiquée.
De cette façon le tirage du lingot est facilité, la pollution du métal solidifié par le métal du creuset est inexistante, le risque d'arrachement de métal à ladite paroi quasiment nul et le lingot a donc un bon état de surface.
Ce dispositif permet de fonctionner sans laitier, d'où simplification du système d'alimentation, possibilité de travailler facilement sous vide ou sous atmosphère inerte et suppression de l'opération d'écroûtage avant travail du lingot.
Il est nécessaire pour un fonctionnement correct du dispositif, qu'il existe une zone de contact métal-paroi pour former la peau du lingot.

On a constaté avec surprise que, tant que la hauteur de cette zone de contact restait faible, le contact électrique que le métal produit entre les secteurs du creuset ne perturbe pas le fonctionnement électrique du système. Aussi limite-t-on la hauteur de cette zone à moins de 1 cm, de préférence à 2 à 5 mm.
Le niveau de la spire la plus basse de l'inducteur est très important. S'il se situe au-dessus du raccordement entre les deux zones du creuset, on ne peut pas limiter suffisamment la hauteur de contact du métal avec la paroi, d'où des difficultés dans le domaine électrique, et pour le tirage du lingot. Par contre, s'il se situe au-dessous du raccordement, le risque des coulures de métal liquide le long de la paroi augmente sensiblement.

Lorsqu'on prévoit une zone courbe assez courte de raccordement entre partie cylindrique et partie conique du creuset, le niveau de référence pour la spire la plus basse de l'inducteur est celui de l'intersection des prolongements de ces 2 zones.

L'angle d'inclinaison des génératrices obliques de la zone inférieure du creuset par rapport aux génératrices verticales de la paroi supérieure sectorisée de ce creuset dépend du coefficient de contraction du matériau à la solidification. Il doit être choisi de façon que le lingot reste le plus proche possible de la paroi pour qu'il puisse poursuivre son refroidissement tout en évitant de la toucher.
Un angle compris entre 1° et 5° et de préférence de l'ordre de 2° est en général choisi.

En régime de fonctionnement établi, l'appareil contient une quantité de métal aussi constante que possible, l'alimentation et l'extraction faisant l'objet d'une régulation précise. Le sommet du dôme de métal liquide (forme due au confinement électromagnétique) est maintenu à un niveau constant qui dépend des caractéristiques électriques et magnétiques du système et de la nature du métal.
On choisit de préférence une hauteur de l'inducteur telle que sa spire supérieure soit au niveau du sommet du dôme liquide. Si la hauteur de l'inducteur est plus petite, on a une instabilité du dôme, avec risque de contact du métal avec la paroi en des zones non désirées.
Il est avantageux que la zone supérieure sectorisée du creuset dépasse le sommet du dôme liquide d'une quantité de l'ordre de 1/6 de la dimension transversale intérieure du creuset.

La dimension transversale intérieure est la moitié de la plus petite dimension du creuset. Dans le cas d'une section circulaire, c'est le rayon. Dans le cas d'une ellipse, c'est le demi petit axe. Dans le cas d'un carré, c'est le demi côté. Dans le cas d'un rectangle c'est la demi largeur. Enfin, dans le cas d'une section complexe, c'est la moitié de la distance entre les segments parallèles les plus rapprochés ou la moitié de la distance entre les points à tangentes parallèles les plus rapprochés.

Dans une variante, le creuset peut être prolongé vers le haut par une zone non sectorisée. Alors, la hauteur totale du creuset au-dessus de la spire la plus haute de l'inducteur est au moins égale à la moitié de la dimension transversale intérieure du creuset.
La dimension transversale intérieure du creuset est mesurée dans la zone supérieure à génératrices verticales entourée par l'inducteur.

La zone inférieure sectorisée du creuset a une hauteur totale au moins égale à la moitié de la dimension transversale intérieure du creuset pour éviter un effet d'écran provoquant une baisse de rendement énergétique.
Sa paroi est, soit entièrement oblique, soit d'abord oblique puis prolongée vers le bas par une portion verticale.

Dans ce dernier cas, la hauteur de la partie oblique est au moins égale au quart de la dimension transversale intérieure du creuset. On peut encore prolonger le creuset vers le bas par une zone non sectorisée à paroi refroidie verticale ou oblique se raccordant à la zone sectorisée qui est au-dessus d'elle.
Sa hauteur sera de préférence comprise entre la moitié de la dimension transversale intérieure du creuset et cette dimension. Son rôle est surtout de poursuivre le refroidissement du lingot.

La paroi du creuset est réalisée en matériau bon conducteur thermique et électrique (par exemple, cuivre, aluminium) de façon à avoir un bon rendement énergétique.

La coulée continue sans laitier selon l'invention, qui nécessite une zone de contact direct métal-paroi de hauteur faible, demande un angle de raccordement entre le liquide et la paroi correspondant à un mauvais mouillage. On est alors amené dans certains cas à munir la surface interne du creuset d'un revêtement superficiel, par exemple métallique, ou à lui faire subir un traitement de surface, de façon à obtenir un excellent état de surface pour le lingot.

Le dispositif de l'invention convient pour l'élaboration de lingots cylindriques. Il convient aussi pour l'élaboration sans laitier de lingots de section non circulaire, par exemple polygonale, la paroi intérieure de la zone supérieure du creuset étant alors de forme cylindrique polygonale, lingots que l'on ne peut pas obtenir en présence de laitier, car la solidification de celuici dans les angles nuit au bon remplissage de la section par le métal.

Pour obtenir alors une valeur efficace du champ magnétique uniforme le long de la paroi interne du creuset, il faut modifier les inducteurs.
Dans un premier mode de réalisation (fig. 3), on fait varier la distance entre inducteur et paroi au voisinage des angles pour y réduire l'intensité du champ.
Dans un second mode de réalisation (fig. 4), on aménage le circuit magnétique dans les parties rectilignes de la section du creuset, par exemple en entourant partiellement l'inducteur de tôles magnétiques ou de ferrites, éventuellement refroidies, pour augmenter le champ dans ces zones.

Le dispositif de l'invention, particulièrement avantageux pour la refusion et la coulée de métaux réfractaires des groupes IV, V et VI ou de leurs alliages, est aussi utilisable pour la refusion et la coulée d'autres métaux ou alliages, en particulier les terres rares, l'aluminium, le cuivre, le silicium et les alliages bases nickel ou cobalt. Il convient en outre à la production de métal par réaction chimique, en particulier lorsque l'autre produit formé par cette réaction est gazeux ou volatil.

Les figures 1a et 1b représentent les coupes schématiques transversale et axiale d'un creuset froid selon l'invention.

La figure 2 représente une installation de fusion et coulée semi-continue, selon l'invention en atmosphère contrôlée.

Les figures 3 et 4 représentent des schémas en coupe transversale de creusets polygonaux avec les inducteurs adaptés.

### EXEMPLE 1

Sur la figure 1b, les connexions électriques et de fluide n'ont pas été représentées.
1 est un creuset en cuivre à section circulaire de 180 mm de haut.
Les 125 mm supérieurs (a+b+c) sont constitués par 16 secteurs creux 2 qui sont chacun de section droite sensiblement trapézoïdale (figure 1a), refroidis par circulation interne d'eau, les 55 mm inférieurs (d) étant constitués par une jupe 3 refroidie aussi par circulation interne d'eau (figure 1b).
La zone supérieure 4 du creuset 1 est en forme de cylindre de 80 mm de haut et 60 mm de diamètre intérieur.
La zone inférieure 5 est en forme de tronc de cône de 100 mm de haut et d'angle au sommet 4°, sectorisée sur une hauteur c = 45 mm, le reste de la hauteur d = 55 mm n'étant pas sectorisée.
L'inducteur 6 est un tube de cuivre de 1 mm d'épaisseur et de 6 mm de diamètre intérieur, enroulé en hélice sur une hauteur de 7 spires sensiblement jointives et isolées, d'un diamètre de 85 mm.
7 est le faux-fond de la partie cylindrique du creuset, sur lequel repose le métal solidifié 8 du lingot et que l'on tire vers le bas en régime permanent.

L'ensemble est dans une enceinte isolée sous argon à la pression atmosphérique. On y purifie des copeaux de titane par refusion. Au démarrage le fauxfond en titane est en position telle que sa face supérieure se situe à mihauteur de l'inducteur.
La puissance électrique est augmentée progressivement jusqu'à fusion de la partie supérieure du faux-fond. Le faux-fond est tiré légèrement, on alimente des copeaux de titane et on augmente encore la puissance jusqu'à sa valeur nominale.

Lorsque le sommet 9 du dôme liquide 10 arrive au niveau du haut 11 de l'inducteur 6, on alimente au débit de fonctionnement normal, soit 200 g/min de copeaux de titane, et on tire le faux-fond 7 à raison de 1,6 cm/min. Pendant toute l'opération la hauteur de contact métal-paroi est restée comprise entre 2 et 5 mm. En 32 min on a obtenu un lingot de 6,5 kg ayant la composition suivante :
- O₂: 2000 ppm
- C: 230 ppm
- N₂: 105 ppm
- Cu: < 20 ppm
- Ti: reste
et un excellent état de surface.

La figure 2 représente l'installation de coulée semi-continue utlisée. Le creuset 20 est placé à l'intérieur de l'enceinte étanche 21 sous argon à la pression atmosphérique. Les moyens d'introduction de gaz inerte ou de mise sous vide ne sont pas représentés. La trémie 22 contient le matériau qui est alimenté dans le creuset par l'intermédiaire du distributeur 23. Le faux-fond 7 qui supporte le lingot 25 est lié à la tige 26 qui est entraînée par le dispositif 27 et qui traverse de façon étanche la paroi de l'enceinte 21. Le fonctionnement des dispositifs d'alimentation et d'extraction sont synchronisés grâce à un régulateur non représenté, commandé par la mesure par laser du niveau du dôme de métal liquide dans le creuset.

### EXEMPLE 2

Pour traiter des déchets de zirconium, on a réalisé un creuset ayant sensiblement les mêmes dimensions que celui de l'exemple 1, avec seulement 2 différences : l'angle du cône était de 2,5° et la hauteur de la jupe conique inférieure non sectorisée était de 70 mm.

La puissance de fonctionnement est de 35 kW aux bornes de l'inducteur, avec un courant de fréquence 9 kHz. On travaille sous argon à pression atmosphérique.

Le mode opératoire est le même que dans l'exemple 1. La hauteur de contact métal-paroi est comprise entre 2 et 8 mm pendant toute l'opération. En régime établi, l'alimentation en copeaux de zirconium est de 175 g/min, la vitesse de tirage de 1 cm/min. En 54 min, on obtient un lingot de 9,4 kg, ayant un bon état de surface et des teneurs en impuretés suivantes :
- O₂: 700 ppm
- C: 30 ppm
- N₂: 80 ppm
- Cu: < 10 ppm

### EXEMPLE 3

Pour purifier des copeaux d'alliage de titane TA6V, on a réalisé un creuset en cuivre à 16 secteurs, de diamètre intérieur 100 mm, de hauteur totale 280 mm.
Les secteurs s'étendent sur une hauteur de 230 mm à partir du haut.
La partie supérieure est cylindrique et a 130 mm de hauteur, la partie inférieure est tronconique avec un angle de 2° et avec une hauteur sectorisée de 100 mm.

L'inducteur à 10 spires en tube de diamètre extérieur 8 mm, et d'épaisseur 1 mm, a une hauteur de 85 mm et un diamètre intérieur de 150 mm. On travaille sous argon à la pression atmosphérique, avec une puissance de 50 kW et une fréquence de 3 kHz, une alimentation de 466 g/min et une vitesse d'extraction de 1,3 cm/min. La hauteur de contact métal/paroi reste comprise entre 5 et 10 mm.
En 75 min, on obtient un lingot de 35 kg.

### EXEMPLE 4 (fig. 3)

Des barres de section rectangulaires 75 x 18 mm ont été obtenues à partir de copeaux d'alliage TA6V.
Le creuset 100 est rectangulaire, de côtés 75 et 1= 18 mm. La dimension transversale intérieure correspondante 1/2 est 9 mm. Sa hauteur totale est 110 mm. Il comprend, de haut en bas, une partie cylindrique sectorisée de 65 mm de hauteur, une partie conique sectorisée de 15 mm et une partie conique non sectorisée de 30 mm. L'angle du cône est 2°. Le nombre des secteurs est de 18. L'inducteur 106 à 6 spires a une hauteur de 50 mm. Il est constitué du même tube de cuivre que dans les exemples précédents. L'espace entre creuset et inducteur est de 10 mm, sauf au voisinage des angles où il est augmenté.
On travaille sous argon à la pression atmosphérique, avec une puissance de 35 kW aux bornes de l'inducteur, une fréquence de 100 kHz, un débit d'alimentation de 175 g/min et une vitesse de tirage de 2,9 cm/min. La hauteur de contact métal-paroi est entre 5 et 10 mm. En 11 min, on obtient un lingot de 1,8 kg.

### EXEMPLE 5 (Figure 4)

Cette figure représente une variante de l'Exemple 4, où l'inducteur 206 d'espacement sensiblement constant avec les secteurs du creuset 200, est entouré de tôles magnétiques 2060 sur ses parties rectilignes, de façon à augmenter le champ dans les zones correspondantes.

## Revendications

1. Procédé de fusion et coulée de métaux, dans lequel on alimente en continu en métal solide sous forme divisée un creuset (1) ayant une paroi comprenant des secteurs longitudinaux (2) isolés électriquement les uns des autres, on fond par induction ledit métal au moyen d'un inducteur (6) à spires hélicoïdales entourant le creuset (1), on confine électromagnétiquement le métal ainsi fondu, on le refroidit en faisant circuler un fluide réfrigérant dans ladite paroi du creuset (1), et on extrait ledit métal, à l'état solidifié en le tirant vers le bas à une vitesse correspondant à ladite alimentation, caractérisé en ce que on divise ladite paroi du creuset (1) en une zone supérieure sectorisée (4) à génératrices verticales et en une zone sectorisée (5) à génératrices s'écartant vers le bas située en position inférieure et raccordée à ladite zone supérieure (4), en ce que on place ledit inducteur (6) de sorte que sa spire la plus basse (60) soit au niveau du raccordement (45) desdites zones supérieure (4) et inférieure (5), et en ce qu'on confine électromagnétiquement ledit métal fondu de manière que ce métal soit en contact avec ladite paroi du creuset (1), en l'absence de laitier, seulement sur une hauteur limitée ne dépassant pas 1 cm au-dessus dudit raccordement (45), facilitant l'extraction du métal solidifié et awéliorant sont état de surface.

2. Procédé selon la revendication 1, dans lequel on confine ledit métal fondu de façon à ce qu'il soit en contact avec ladite paroi sur une hauteur comprise entre 2 et 5 mm.

3. Procédé selon l'une quelconque des revendications 1 ou 2, dans lequel on maintient l'alimentation et l'extraction constantes de sorte que le sommet (9) du dôme de métal liquide (10) soit sensiblement au niveau de la spire la plus haute (11) de l'inducteur (6).

4. Dispositif de fusion et coulée continue utilisable pour la mise en oeuvre du procédé de l'une quelconque des revendications 1 à 3, comportant un creuset froid conducteur (1;100) à axe vertical dont la paroi est constituée sur au moins une partie de sa hauteur par des secteurs longitudinaux (2) isolés électriquement les uns des autres et parcourus par un fluide de refroidissement, un inducteur (6) à spires hélicoïdales entourant le creuset (1;100) sur une partie de sa hauteur et alimenté en courant alternatif à moyenne ou haute fréquence servant à la fois au chauffage et au confinement du métal, un système de tirage (7 et 26 et 27) du lingot vers le bas, ledit creuset (1;100) comportant une zone inférieure sectorisée (5) à génératrices s'écartant vers le bas, caractérisé en ce que, ledit dispositif étant destiné à la fusion et coulée continue de métaux, ledit creuset (1;100) comporte une zone supérieure sectorisée (4) à génératrices verticales, en ce que cette zone supérieure (4) se raccorde à ladite zone inférieure sectorisée (5), et en ce que la spire la plus basse (60) dudit inducteur (6) est au niveau du raccordement (45) desdites zones (4 et 5), ledit dispositif permettant ainsi de fondre et couler sans laitier et d'éviter les arrachements de métal sur ladite paroi du creuset (1;100).

5. Dispositif selon la revendication 4, dans lequel ladite zone inférieure sectorisée (5) à génératrices s'écartant vers le bas est prolongée vers le bas par une zone sectorisée à génératrices verticales, la hauteur de la lère zone étant au moins égale au 1/4 de la dimension transversale intérieure du creuset.

6. Dispositif selon la revendication 4, dans lequel la zone inférieure sectorisée (5) du creuset (1) est prolongée vers le bas par une zone non sectorisée (3) refroidie.

7. Dispositif selon l'une quelconque des revendications 4 à 6, dans lequel l'angle d'inclinaison des génératrices de la zone inférieure sectorisée (5) du creuset (1) est compris entre 1° et 5°.

8. Dispositif selon l'une des revendications 4 à 7, dans lequel la paroi intérieure de la zone supérieure (4) du creuset (1) est de forme cylindrique circulaire, et dans lequel la paroi intérieure de la zone inférieure sectorisée (5) est de forme tronconique.

9. Dispositif selon l'une des revendications 4 à 7, dans lequel la paroi intérieure de la zone supérieure (4) du creuset (100) est de forme cylindrique polygonale.

10. Utilisation du dispositif de l'une quelconque des revendications 4 à 9 pour la fusion et la coulée continue de l'un des métaux ou alliages du groupe formé par : les métaux réfractaires des groupes IV, V et VI et leurs alliages, les terres-rares, l'aluminium, le cuivre, le silicium, les alliages base nickel, les alliages base cobalt.

## Claims

1. A method of melting and casting metals, wherein a crucible (1) with a wall comprising longitudinal sectors (2) electrically insulated from one another is continuously fed with solid metal in divided form; wherein the metal is melted by induction, using an inductor (6) with helical windings surrounding the crucible (1); wherein the metal thus melted is confined electromagnetically and cooled by circulating a cooling fluid within the crucible wall; and wherein the metal is extracted in the solidified state by drawing it down at a speed corresponding to the feed, characterised in that the wall of the crucible (1) is divided into an upper sectorised zone (4) with vertical generatrices and a sectorised zone (5) with downwardly diverging generatrices , located in the lower position and connected to the upper zone (4); the inductor (6) is positioned so that its lowest winding (60) is at the level of the join (45) between the upper and lower zones (4,5); and the molten metal is confined electromagnetically, so that the metal is in contact with the wall of the crucible, in the absence of slag, only over a limited height not exceeding 1 cm above the join (45), facilitating extraction of the solidified metal and improving its surface state.

2. The method of claim 1, wherein the molten metal is confined so that it is in contact with the wall over a height of 2 to 5

3. The method of claim 1 or 2, wherein the feed and extraction are kept constant, so that the top (9) of the dome of liquid metal (10) is substantially at the level of the highest winding (11) of the inductor (6).

4. A melting and continuous casting apparatus for use in carrying out the method of any of claims 1 to 3, comprising a cold conductive crucible (1;100) with a vertical axis, the wall of which is formed, over at least part of its height, by longitudinal sectors (2) which are electrically insulated from one another and have a cooling fluid flowing through them; an inductor (6) with helical windings surrounding the crucible (1;100) over part of its height, and supplied with medium or high frequency alternating current which serves both to heat and confine the metal, and a system (7 and 26 and 27) for drawing down the ingot; the crucible (1;100) having a lower sectorised zone (5) with downwardly diverging generatrices, characterised in that, the apparatus being designed for melting and continuous casting of metals, the crucible (1;100) comprises an upper sectorised zone (4) with vertical generatrices, that the upper zone (4) is connected to the lower sectorised zone (5), and that the lowest winding (60) of the inductor (6) is at the level of the join (45) between the zones, the apparatus thus enabling metal to be melted and cast without slag and preventing metal from being pulled off the crucible wall.

5. The apparatus of claim 4, wherein the lower sectorised zone (5) with downwardly diverging generatrices is extended downwardly by a sectorised zone with vertical generatrices, the height of the first zone being at least equal to 1/4 of the internal transverse dimension of the crucible.

6. The apparatus of claim 4, wherein the lower sectorised zone (5) of the crucible is extended downwardly by a cooled, nonsectorised zone (3).

7. The apparatus of any of claims 4 to 6, wherein the angle of inclination of the generatrices of the lower sectorised zone (5) of the crucible (1) is from 1° to 5°.

8. The apparatus of any of claims 4 to 7, wherein the inner wall of the upper zone (4) of the crucible (1) is of circular cylindrical shape, and wherein the inner wall of the lower sectorised zone (5) is of frustoconical shape.

9. The apparatus of any of claims 4 to 7, wherein the inner wall of the upper zone (4) of the crucible (100) is of polygonal cylindrical shape.

10. Use of the apparatus of any of claims 4 to 9 for melting and continuously casting one of the metals or alloys of the group formed by: refractory metals of Groups IV, V and VI and their alloys, rare earths, aluminium, copper, silicon, nickel-based alloys and cobalt-based alloys.

## Patentansprüche

1. Verfahren zum Schmelzen und Gießen von Metallen, bei dem man einen Tiegel (1) mit einer elektrisch untereinander isolierte Längssektoren (2) aufweisenden Wand kontinuierlich mit festem Metall in zerteilter Form speist, man das Metall durch Induktion mittels eines den Tiegel (1) umgebenden Induktors (6) mit wendelförmigen Windungen schmilzt, man das so geschmolzene Metall elektromagnetisch einschließt, man es durch Bewirken einer Zirkulation eines Kühlfluids in der genannten Wand des Tiegels (1) abkühlt und man das Metall im erstarrten Zustand durch Ziehen nach unten mit einer der Speisung entsprechenden Geschwindigkeit abzieht,
dadurch **gekennzeichnet,**
daß man die Wand des Tiegels (1) in eine obere sektorisierte Zone (4) mit vertikalen Mantellinien und in eine sektorisierte Zone (5) mit nach unten auseinandergespreizten Mantellinien unterteilt, die in der unteren Lage angeordnet und an die obere Zone (4) angeschlossen ist, daß man den Induktor (6) derart anordnet, daß seine unterste Windung (60) auf der Höhe des Anschlusses (45) der oberen (4) und der unteren Zone (5) ist, und daß man das geschmolzene Metall elektromagnetisch derart einschließt, daß dieses Metall in der Abwesenheit von Schlacke nur über eine begrenzte, 1 cm oberhalb des Anschlusses (45) nicht überschreitende Höhe im Kontakt mit der Wand des Tiegels (1) ist, wodurch man das Abziehen des erstarrten Metalls erleichtert und seinen Oberflächenzustand verbessert.

2. Verfahren nach dem Anspruch 1,
bei dem man das geschmolzene Metall derart einschließt, daß es über eine Höhe im Bereich von 2 bis 5 mm im Kontakt mit der Wand ist.

3. Verfahren nach irgendeinem der Ansprüche 1 oder 2,
bei dem man die Speisung und das Abziehen derart konstant beibehält, daß der Scheitelpunkt (9) der Kuppel aus flüssigem Metall (10) etwa auf der Höhe der höchsten Windung (11) des Induktors (6) ist.

4. Zur Durchführung des Verfahrens nach irgendeinem der Ansprüche 1 bis 3 verwendbare Anlage zum Schmelzen und Stranggießen, die einen kalten leitenden Tiegel (1; 100) mit vertikaler Achse, dessen Wand über wenigstens einen Teil ihrer Höhe aus elektrisch untereinander isolierten und von einem Kühlfluid durchströmten Längssektoren (2) gebildet ist, einen Induktor (6) mit wendelförmigen Windungen, der den Tiegel (1; 100) über einen Teil seiner Höhe umgibt und mit Wechselstrom mittlerer oder hoher Frequenz zwecks gleichzeitiger Erhitzung und Einschließung des Metalls gespeist wird, und ein System zum Abziehen (7 und 26 und 27) des Blocks nach unten aufweist, wobei der Tiegel (1; 100) eine untere sektorisierte Zone (5) mit nach unten auseinandergespreizten Mantellinien enthält,
dadurch **gekennzeichnet,**
daß bei Bestimmung der Anlage zum Schmelzen und Stranggießen von Metallen der Tiegel (1; 100) eine obere sektorisierte Zone (4) mit vertikalen Mantellinien aufweist, daß diese obere Zone (4) an die untere sektorisierte Zone (5) anschließt und daß die unterste Windung (60) des Induktors (6) auf der Höhe des Anschlusses (45) der genannten Zonen (4 und 5) ist, wodurch die Anlage ein Schmelzen und Gießen ohne Schlacke und die Vermeidung der Abrisse von Metall auf der Wand des Tiegels (1; 100) ermöglicht.

5. Anlage nach dem Anspruch 4,
in der die untere sektorisierte Zone (5) mit nach unten auseinandergespreizten Mantellinien nach unten durch eine sektorisierte Zone mit vertikalen Mantellinien verlängert ist, wobei die Höhe der ersten Zone wenigstens gleich 1/4 der inneren Querabmessung des Tiegels ist.

6. Anlage nach dem Anspruch 4,
in der die untere sektorisierte Zone (5) des Tiegels (1) nach unten durch eine nicht sektorisierte, gekühlte Zone (3) verlängert ist.

7. Anlage nach irgendeinem der Ansprüche 4 bis 6,
in der der Neigungswinkel der Mantellinien der unteren sektorisierten Zone (5) des Tiegels (1) im Bereich von 1° bis 5° ist.

8. Anlage nach einem der Ansprüche 4 bis 7,
in der die Innenwand der oberen Zone (4) des Tiegels (1) von kreiszylindrischer Form ist und in der die Innenwand der unteren sektorisierten Zone (5) von Kegelstumpfform ist.

9. Anlage nach einem der Ansprüche 4 bis 7,
in der die Innenwand der oberen Zone (4) des Tiegels (100) von vieleckzylindrischer Form ist.

10. Verwendung der Anlage irgendeines der Ansprüche 4 bis 9 zum Schmelzen und Stranggießen eines der Metalle oder einer der Legierungen der Gruppe, die durch: die feuerfesten Metalle der Gruppen IV, V und VI und deren Legierungen, die Seltenen Erden, das Aluminium, das Kupfer, das Silizium, die Nickelbasislegierungen und die Kobaltbasislegierungen gebildet wird.
